# DEMANDE DE BREVET EUROPEEN

(11) **EP 0 842 617 A1**
(43) Date de publication de la demande: **20.05.1998**
(21) Numéro de dépôt: 97402636.1
(22) Date de dépôt: 05.11.1997
(51) Int. Cl.: A41B 3/10, A41D 27/06

(54) **Support textile de renforcement du col de chemise ou pièce analogue**

(30) Priorité: 18.11.1996 FR 9614014
(71) Demandeur: LAINIERE DE PICARDIE, 80202 Péronne Cédex (FR)
(72) Inventeur: Groshens, Pierrot, Flamicourt, 80200 Peronne (FR)
(74) Mandataire: Derambure, Christian

(57) **Abrégé**

L'invention concerne un support textile de renforcement (1) pour col de chemise ou pièce analogue qui se présente sous la forme d'un tricot à mailles tramées (2) et qui comprend une insertion de fils (5) de renforcement et stabilisation s'étendant dans le sens de la chaîne entre les colonnes de mailles.

## Description

L'invention concerne un support textile de renforcement d'un col de chemise ou pièce analogue ; l'application d'un tel support textile de renforcement à un col de chemise ou pièce équivalente et, enfin, un procédé de réalisation d'un tel col.

On connaît déjà des cols de vêtements tels que des cols de chemises, de chemisiers ou pièces équivalentes comportant une triplure.

On peut se référer par exemple aux documents FR-A-2.570.577 et FR-A-2.609.873.

De façon classique, les triplures ou pièces de renforcement pour col de chemise sont réalisées soit tissées, par exemple en polyester, soit en non-tissé.

Toutefois, les cols de chemises actuels présentent l'inconvénient que la stabilité dimensionnelle du col ne peut pas être parfaitement assurée dans le temps. En effet, au cours des lavages successifs de la chemise et donc du col, la stabilisation apportée par la triplure de renforcement du col se détériore, ce qui entraîne une modification de la longueur de tour du cou, particulièrement gênante. Cette perte de longueur du tour de cou peut aller jusqu'à 1,5 ou même 2,5 cm, voire plus encore.

On connaît également de l'état de la technique, des pièces de renfort pour la rigidification localisée de textile (voir FR-A-2.531.616), des triplures thermocollantes (voir FR-A-2.462.456), et, enfin, des entoilages thermocollants sous forme de tricot mailles tramées (voir FR-A-2.710.078).

On connaît également des traitements chimiques des supports textiles, destinés à leur conférer ou à améliorer leurs propriétés d'infroissabilité (voir FR-A-2.727.136).

Le problème qui est à la base de l'invention est de stabiliser dimensionnellement un col de chemise ou pièce équivalente compte-tenu de l'entretien régulier de cette pièce de vêtement incluant des lavages et repassages successifs.

A cet effet, l'invention met en oeuvre un support textile de renforcement pour col de chemise ou pièce analogue, sous la forme d'un tricot à mailles tramées comprenant une insertion de fils de renforcement et stabilisation s'étendant dans le sens de la chaîne entre des colonnes de mailles.

Selon l'invention, les fils de renforcement et stabilisation sont rectilignes ou substantiellement rectilignes, dépourvus ou substantiellement dépourvus de contraintes d'ondulations. Ces fils de renforcement et stabilisation sont stabilisés thermiquement.

Un tel support textile de renforcement peut inclure également, insérée, une nappe de non-tissé.

Le support textile de renforcement peut comporter également un matériau collant ou thermocollant destiné à son association ultérieure au col.

Les fils de renforcement et stabilisation sont à base de fibres ou filaments synthétiques.

Selon un autre aspect, l'invention vise l'application d'un tel support textile de renforcement à un col de chemise ou pièce analogue, afin d'améliorer sa stabilité dimensionnelle dans le temps, notamment par suite des lavages et repassages successifs.

La stabilité dimensionnelle du col peut être améliorée dans sa grande direction, c'est-à-dire le tour de cou ou, alternativement, dans sa direction perpendiculaire à la grande direction du col.

Selon un troisième aspect, l'invention concerne un col de chemise ou pièce équivalente comportant une ou plusieurs pièces de tissu et, associé, un support textile de renforcement tel qu'il a été décrit précédemment.

Le support textile de renforcement soit fait fonction en soi de triplure, soit fait fonction de renfort de triplure elle-même associée à la ou au(x) pièce(s) du col.

Le support textile de renforcement faisant fonction en soi de triplure comporte un revêtement en matériau collant ou thermocollant pour son association à la ou au(x) pièce(s) du col.

Dans le cas où le support textile de renforcement fait fonction de renfort de triplure, le support textile de renforcement est associé à la triplure par thermosoudage, simultanément au thermocollage de la triplure.

Une telle triplure est réalisée en coton ou équivalent.

Selon un premier mode de réalisation, les fils de renforcement et stabilisation du support textile de renforcement sont disposés dans la grande direction du col, c'est-à-dire le tour du cou. En l'espèce, la chaîne du support textile de renforcement s'étend dans la direction de la longueur du col.

Selon un second mode de réalisation, les fils de renforcement et stabilisation sont disposés dans la direction perpendiculaire à la grande direction du col.

Dans ce cas, la chaîne du support textile de renforcement s'étend dans la direction perpendiculaire à la direction de la longueur du col.

Un col tel qu'il vient d'être décrit peut comporter deux pièces de tissu respectivement de dessus et de dessous, assemblées l'une à l'autre et entre lesquelles est inséré le support textile de renforcement.

Selon un quatrième et dernier aspect de l'invention, il est proposé un procédé de réalisation d'un col tel qu'il vient d'être décrit qui inclut une étape consistant à associer un support textile de renforcement tel qu'il a été décrit à la ou au(x) pièce(s) de tissu du col.

Selon une première variante de réalisation, on associe le support textile de renforcement directement à la ou au(x) pièce(s) de tissu du col.

Selon une seconde variante possible, on associe d'abord le support textile de renforcement à une triplure et on associe ensuite la triplure ainsi renforcée à la ou au(x) pièce(s) de tissu formant le col.

D'autres caractéristiques et avantages de l'invention résulteront de la description qui suivra, donnée à titre illustratif, en référence aux dessins annexés dans lesquels :
- les figures 1 et 2 représentent des vues schématiques, en élévation, de deux modes de réalisation du support textile de renforcement selon l'invention ;
- les figures 3 et 4 sont deux vues schématiques en élévation, à plat, d'un col de chemise ou pièce équivalente incluant un support textile de renforcement tel que représenté sur la figure 1 ;
- les figures 5 et 6 sont deux vues schématiques en élévation, à plat, d'un col de chemise ou pièce équivalente, incluant un support textile de renforcement tel que représenté sur la figure 2 ;
- la figure 7 est une vue en coupe partielle, selon la ligne IV-IV de la figure 3.

Le support textile de renforcement 1 selon l'invention se présente sous la forme d'un tricot à mailles tramées 2 comprenant des fils de chaîne 3 et des fils de trame 4. Le tricot à mailles 2 comprend de plus des fils de renforcement et stabilisation 5 s'étendant dans le sens de la chaîne entre les colonnes de mailles du tricot 2 (figures 1 et 2).

Les tricots à mailles tramées sont connus en soi et n'ont pas, pour cette raison, à être décrits davantage ici.

Les fils de renforcement et stabilisation 5 sont disposés dans chacun des espacements entre deux colonnes de mailles voisines ou dans certains espacements seulement, les autres espacements intermédiaires étant dépourvus de fils 5.

Cette disposition est déterminée en fonction des qualités de renforcement et de stabilisation recherchées pour le support 1 et les objectifs de l'application qui en est faite.

De la même manière, les fils de renforcement et stabilisation 5 sont disposés de façon régulière ou non selon les zones considérées, le renforcement et la stabilisation étant eux-mêmes homogènes ou non, dans les différentes zones du support.

Par exemple, on peut prévoir que dans certaines zones, le tricot comporte des fils 5 dans chacun des espacements entre deux colonnes de mailles voisines et que, dans d'autres zones, les fils 5 ne concernent que certains espacements seulement.

Afin de remplir pleinement leurs fonctions de renforcement et surtout stabilisation, les fils 5 sont disposés de manière rectiligne, de préférence parfaitement rectiligne et sont dépourvus ou substantiellement dépourvus de contraintes d'ondulations.

Cette caractéristique est obtenue par le fait que les fils 5 ne participent pas aux mailles elles-mêmes et ne sont pas conformés par le croisement des fils chaîne 3 et trame 4 du tricot 2.

Afin de renforcer les qualités de stabilisation, les fils 5 eux-mêmes sont stabilisés thermiquement. Préférentiellement, cette qualité est obtenue sans apport de résine synthétique ou chimique de stabilisation.

Des fils 5 utilisables sont par exemple à base de fibres ou filaments synthétiques.

La stabilité dimensionnelle des fils 5 dans le sens de leur longueur a comme conséquence la stabilité du support textile 1 dans le sens de la chaîne. Cette stabilité dimensionnelle est mise à profit pour renforcer la stabilité dimensionnelle d'un col de chemise ou pièce analogue 6.

Selon une forme de réalisation possible, le support 1 comporte un matériau collant ou thermocollant destiné à l'association ultérieure du support 1 au col 6 ou, éventuellement, un support supplémentaire tel qu'une triplure.

Selon les mises en oeuvre envisagées, le matériau collant ou thermocollant est disposé sur une face seulement du support textile 1 ou sur ses deux faces. Le matériau collant ou thermocollant est disposé sous forme de couche continue ou sous forme de points.

Des procédés permettant de disposer un matériau collant ou thermocollant sur un substrat textile sont connus en soi et pour cette raison n'ont pas à être décrits plus avant ici.

Selon une autre réalisation possible, le support 1 inclut également une nappe en non-tissé insérée. Une telle nappe en non-tissé permet de donner au col ou à la pièce analogue 6 un certain volume.

Un support 1 tel qu'il vient d'être décrit est spécialement destiné à un col de chemise ou toute autre pièce équivalente 6 et a pour fonction d'améliorer sa stabilité dimensionnelle dans le temps, par suite de ses lavages ou repassages successifs.

Le col 6 comporte, dans la réalisation représentée, deux pièces, respectivement de dessus 7 et de dessous 8, associées l'une à l'autre et entre lesquelles est inséré au moins un support textile 1 (figure 7).

Les pièces 7, 8 sont découpées de manière à présenter une partie 9 dénommée pied de col, destinée à être associée en étant attenante à la partie principale du vêtement, et un rabat 10.

Les deux pièces 7, 8 sont associées l'une à l'autre en étant cousues à la périphérie ou en étant associées par thermocollage.

Selon une première variante de réalisation, la stabilité dimensionnelle recherchée est celle dans la grande direction de cette pièce, référencée D sur la figure 3, c'est-à-dire en l'occurence le tour de cou.

Pour assurer cette fonction de stabilisation, le support 1 est disposé sur la pièce 6 avec les fils 5 disposés dans la direction devant être stabilisée, en l'occurence la direction D. Pour une meilleure compréhension de l'invention, le support textile 1 est représenté sur la figure 1 dans la position dans laquelle il est associé au col de chemise sur la figure 3.

Dans le cas de l'application envisagée -col de chemise ou équivalent- les fils 5 sont disposés dans la direction du col correspondant au tour de cou.

Selon un second mode de réalisation, la stabilité dimensionnelle recherchée est celle agissant dans la direction perpendiculaire à la grande direction du col (figure 5).

Pour assurer dans ce cas sa fonction de stabilisation, le support textile 1 est associé au col 6 dans la position dans laquelle il est représenté sur la figure 2 : le support 1 est disposé sur la pièce 6 avec les fils 5 disposés dans la direction devant être stabilisée, en l'occurrence la direction perpendiculaire à la direction D.

Selon une première réalisation possible, le support 1 fait fonction de triplure (figures 3 et 5). Dans ce cas, le support 1 comporte le revêtement de matériau collant ou thermocollant.

Selon une autre réalisation possible (figures 4 et 6), le support 1 est associé à une triplure 11, laquelle est elle-même associée aux pièces 7, 8.

Dans ce dernier cas, le support 1 est associé à la triplure 11 par thermosoudage.

Une telle triplure 11 peut être réalisée, conventionnellement, en coton ou équivalent.

En variante, le support 1 peut être appliqué comme renfort sur une première couche du même support 1 collé sur le tissu du col.

Le procédé de réalisation d'un col tel qu'il vient d'être décrit consiste à inclure une étape d'association aux pièces 7, 8 d'un support 1.

Selon les réalisations envisagées, le support 1 est soit associé directement aux pièces 7, 8, soit associé d'abord à une triplure 11, laquelle, ainsi renforcée, est ensuite associée elle-même aux pièces 7, 8.

## Revendications

1. Support textile de renforcement pour col de chemise ou pièce analogue, se présentant sous la forme d'un tricot à mailles tramées (2), comprenant une insertion de fils (5) de renforcement et stabilisation s'étendant dans le sens de la chaîne entre les colonnes de mailles, les fils (5) de renforcement et stabilisation étant rectilignes ou substantiellement rectilignes, dépourvus ou substantiellement dépourvus de contraintes d'ondulations.

2. Support textile de renforcement selon la revendication 1, caractérisé par le fait que les fils (5) de renforcement et stabilisation sont stabilisés thermiquement.

3. Support textile de renforcement selon la revendication 1 ou 2, caractérisé par le fait qu'il inclut également, insérée, une nappe en non-tissé.

4. Support textile de renforcement selon l'une quelconque des revendications 1 à 3, caractérisé par le fait qu'il comporte un matériau collant ou thermocollant destiné à son association ultérieure à un tissu ou à une triplure.

5. Support textile de renforcement selon l'une quelconque des revendications 1 à 4, caractérisé par le fait que les fils (5) de renforcement et stabilisation sont à base de fibres ou filaments synthétiques.

6. Application d'un support textile de renforcement, selon l'une quelconque des revendications 1 à 5, à un col de chemise (6) ou pièce équivalente, afin d'améliorer sa stabilité dimensionnelle dans le temps, dans sa grande direction, notamment par suite des lavages, repassages successifs.

7. Application d'un support textile de renforcement, selon l'une quelconque des revendications 1 à 5, à un col de chemise (6) ou pièce équivalente, afin d'améliorer sa stabilité dimensionnelle dans le temps, dans sa direction perpendiculaire à sa grande direction, notamment par suite des lavages, repassages successifs.

8. Col de chemise ou pièce équivalente, comportant une ou plusieurs pièces de tissu et, associé, au moins un support textile de renforcement selon l'une quelconque des revendications 1 à 5.

9. Col selon la revendication 8, caractérisé par le fait que le support textile de renforcement soit fait fonction en soi de triplure, soit fait fonction de renfort d'une triplure (11) elle-même associée à la ou aux pièce(s) du col.

10. Col selon la revendication 9, caractérisé par le fait que le support textile de renforcement faisant fonction en soi de triplure comporte un revêtement en matériau collant ou thermocollant pour son association à la ou aux pièce(s) du col.

11. Col selon la revendication 9, caractérisé par le fait que le support textile de renforcement faisant fonction de renfort de triplure (11) est associé à cette dernière par thermosoudage.

12. Col selon la revendication 11, caractérisé par le fait que la triplure (11) est réalisée en coton ou équivalent.

13. Col selon l'une quelconque des revendications 8 à 12, caractérisé par le fait que les fils (5) de renforcement et stabilisation du support textile de renforcement sont disposés dans la grande direction du col (6), c'est-à-dire le tour de cou.

14. Col selon l'une quelconque des revendications 8 à 12, caractérisé par le fait que les fils (5) de renforcement et stabilisation du support textile de renforcement sont disposés dans la direction perpendiculaire à la grande direction du col.

15. Col selon l'une quelconque des revendications 8 à 14, caractérisé par le fait qu'il comporte deux pièces de tissu (7, 8) respectivement de dessus et de dessous, assemblées l'une à l'autre et entre lesquelles est inséré et assemblé le support textile de renforcement.

16. Procédé de réalisation d'un col de chemise ou pièce équivalente, caractérisé par le fait qu'il inclut une étape consistant à associer à la ou aux pièce(s) de tissu du col un support textile de renforcement selon l'une quelconque des revendications 1 à 5.

17. Procédé selon la revendication 16, caractérisé par le fait qu'on associe le support textile de renforcement directement à la ou aux pièce(s) du col (6), le support textile de renforcement faisant fonction en soi de triplure.

18. Procédé selon la revendication 16, caractérisé par le fait qu'on associe le support textile de renforcement à une triplure (11) et ensuite cette triplure ainsi renforcée à la ou aux pièce(s) du col (6).
